# FASCICULE DE BREVET EUROPEEN

(11) **EP 2 303 997 B1**
(45) Date de publication et mention de la délivrance du brevet: **08.03.2017**
(21) Numéro de dépôt: 09794052.2
(22) Date de dépôt: 29.06.2009
(51) Int. Cl.: C10L 1/06, C10L 1/16

(54) **ESSENCE AVIATION POUR MOTEURS A PISTONS D'AÉRONEFS, SON PROCÉDÉ DE PRÉPARATION**
LUFTFAHRTKRAFTSTOFF FÜR KOLBENMOTOREN EINES FLUGZEUGS UND HERSTELLUNGSVERFAHREN DAFÜR
AVIATION GASOLINE FOR PISTON ENGINES OF AIRCRAFT, PREPARATION PROCESS THEREOF

(30) Priorité: 30.06.2008 FR 0803654
(43) Date de publication de la demande: 06.04.2011
(73) Titulaire: TOTAL MARKETING SERVICES, 92800 Puteaux (FR)
(72) Inventeur: DEMOMENT, Pascale, 92200 Neuilly sur Seine (FR)
(74) Mandataire: Hirsch & Associés
(86) Numéro de dépôt international: PCT/IB2009/006114
(87) Numéro de publication internationale: WO 2010/004395

(56) Documents cités:
- WO-A-00/77130
- FR-A- 2 894 976
- US-A1- 2003 183 554
- US-A1- 2006 086 040

## Description

### DOMAINE DE L'INVENTION

La présente invention concerne une composition d'essence aviation (AVGAS) sans plomb et sans composé oxygéné, destinée aux aéronefs à moteurs à pistons ou alternatifs. En particulier, la présente invention a pour objet une essence aviation sans plomb à indice d'octane MON F2 supérieur ou égal à 91 et ayant de très bonnes caractéristiques de combustion.

### ARRIERE-PLAN TECHNOLOGIQUE

L'essence aviation est un produit élaboré avec soin et soumis à des réglementations sévères qui vont de pair avec toute application aéronautique. Ainsi, la préparation en raffinerie, des essences aviation, s'effectue avec des bases caractérisées à la fois par un intervalle de distillation étroit et des indices d'octane élevés. Ces bases sont généralement constituées par des alkylats, des réformats et/ou des coupes isopentane, ces dernières étant utilisées en faible concentration à cause de leur volatilité élevée.

Mais préalablement à leur mise sur le marché, les essences aviation doivent satisfaire à d'autres caractéristiques physico-chimiques précises, définies par des spécifications internationales. Ainsi, les essences aviation doivent présenter
* une faible tension de vapeur (inférieure à 490mbar) afin d'éviter les problèmes de vaporisation (vapor lock) ou risques de givrage accrus par les basses températures rencontrées en altitude ;
* un point final de distillation inférieur à 170 °C, pour limiter les formations de dépôts et leurs conséquences néfastes (pertes de puissance, refroidissement détérioré) ;
* une bonne tenue au froid (absence de cristaux jusqu'à -58 °C) pour empêcher tout colmatage des filtres et des canalisations en altitude ;
* une faible teneur en soufre, actuellement limitée à 0,05 % en poids,
toutes ces caractéristiques étant réunies dans la norme ASTM D 910-07 en vigueur à la date de dépôt de la présente demande de brevet.

Les essences aviation sont utilisées sur des moteurs offrant de bonnes performances et fonctionnant fréquemment à charge élevée, c'est-à-dire dans des conditions proches du cliquetis. Il est donc nécessaire que ce type de carburant présente une très bonne résistance à l'auto-inflammation.

Pour l'essence aviation, on détermine l'indice d'octane moteur ou MON relatif au fonctionnement en mélange légèrement pauvre (régime de croisière).Dans le but de garantir cette exigence en octane élevée, le raffineur procède généralement, au stade de la fabrication de l'essence aviation, à l'ajout d'un composé organique du plomb, et plus particulièrement du plomb tétra éthyle (PTE). Or, comme pour les essences pour véhicules terrestres, les autorités gouvernementales tendent à abaisser la teneur en plomb, voire à supprimer cet additif, du fait de son caractère nocif pour l'environnement et la santé. Ainsi, d'abord la diminution puis l'élimination du plomb de la composition de l'essence aviation deviennent un objectif à atteindre à court puis à moyen terme.

L'utilisation d'additifs en remplacement de composés au plomb afin d'améliorer l'indice d'octane, est bien connue pour les essences véhicules terrestres, comme dans les brevets EP 474 342, GB 2 114 596, US 5 032 144 ou US 4 647 292. Dans la mesure où l'essence aviation est soumise à des réglementations beaucoup plus sévères que l'essence pour véhicules terrestres, pour des raisons de fiabilité et de sécurité de fonctionnement pendant la phase de décollage et en altitude, il n'est pas évident d'utiliser ces additifs pour l'essence aviation, pour laquelle les contraintes sont beaucoup plus dures que celles requises pour les essences automobiles.

Pour ce qui concerne l'essence aviation, afin de remplacer les additifs au plomb, des solutions ont été proposées dans la littérature, comme par exemple en ajoutant d'autres additifs ou composants, tels que des amines aromatiques, par exemple l'aniline, les alkylanilines, le méthylcyclopentadiényl manganèse tricarbonyle (MMT).

EP 540 297 et EP 609 089 proposent d'ajouter du méthylcyclopentadiényl manganèse tricarbonyl (MMT) à l'essence aviation en substitution du plomb.

Dans EP 609 089 sont décrites des essences d'aviation sans plomb, à base d'alkylats, dans lesquelles est ajouté un éther comme de l'ETBE ou du MTBE ainsi que 0,4 à 0,5 g/gallon de manganèse sous forme de composés cyclopentadiényle manganèse tricarbonyle. Le problème de l'invention n'était pas abordé puisque l'essence décrite n'est pas une base de type AVGAS : elle comprend des alkylats, mais ne comprend pas de réformats, ni d'isomérats.

Dans EP 697 033, est décrite une essence aviation sans plomb constituée d'isopentane, d'alkylat, de toluène de MON compris entre 90 et 93 additivée avec 4 à 20 % d'une amine aromatique pour obtenir une essence de MON supérieur ou égal à 98.

EP 910617 décrit un mélange d'amine aromatique et d'alkyltertiobutyléther, et optionnellement d'un composé du manganèse qui est ajouté à un alkylat à large plage d'ébullition constituant l'essence aviation.

Dans WO 02/22766 est décrite une essence pour aviation, sans plomb, comprenant un composé hydrocarboné pouvant être le triptane associé à au moins un composé hydrocarboné aliphatique, saturé, liquide (4 à 10°C) et comprenant en outre un alkyléther (la base ainsi obtenue n'est pas une base AVGAS).

Même si ces additifs conduisent à une augmentation de l'indice d'octane, cette augmentation demeure parfois insuffisante. De plus, l'ajout de ces additifs ne permet pas toujours de satisfaire aux autres exigences propres à l'essence aviation, telles que pouvoir calorifique, tension de vapeur et domaine de distillation.

Par ailleurs, ces différents additifs ne sont pas toujours compatibles avec le respect de l'environnement. Par exemple, les amines aromatiques, largement employées pour améliorer l'indice d'octane sont toutes classées substances toxiques, en cas d'absorption par inhalation ou ingestion et surtout sur la peau. Le méthylcyclopentadiényl manganèse tricarbonyle (MMT) est, pour sa part, indexé par l'EPA comme polluant de l'air, pouvant représenter des dangers potentiels pour l'homme. Les composés oxygénés ne sont actuellement pas autorisés dans les compositions d'essence aviation.

C'est pourquoi d'autres solutions techniques sans additif ont été proposées :
EP 948 584 propose une essence aviation de MON supérieur à 98 qui contient au moins 30 % en volume de triptane et/ou de 2,2,3-triméthylpentane.

EP 1 359 207 décrit une composition d'essence automobile sans plomb de MON entre 80 et 98 contenant de 5 à 25 % en volume triptane et/ou de 2,2,3-triméthylpentane, de 5 à 15 % d'oléfines, de 15 à 35 % d'aromatiques et 40 à 65 % de paraffines en C4-C12.

EP 1 224 247 décrit une essence sans plomb utilisable notamment comme essence aviation de MON d'au moins 80, de RON compris entre 90 et 115 contenant un alcane en C8-C12 avec au moins 4 ramifications méthyle et/ou éthyle. De préférence, l'essence préférée comprend en outre triptane et/ou de 2,2,3-triméthylpentane.

Or l'ajout en quantité importante de composés tels que triptane et/ou 2,2,3-triméthylpentane ou alcanes avec au moins 4 ramifications qui ne sont très minoritaires dans les bases pétrolières usuelles issues des raffineries, et nécessite non seulement des procédés de séparation et de purification coûteux pour synthétiser ces composés mais aussi engendre pour le raffineur des difficultés techniques de stockage et de logistique supplémentaires pour ces composés générant des coûts supérieurs à ceux généralement obtenus pour formuler une essence aviation classique à partir d'un mélange de bases hydrocarbonées usuellement disponibles dans les raffineries.

WO 04/044106 décrit des compositions d'essence aviation sans plomb de MON allant de 92 à 98 et contenant 10 à 90 % en volume d'au moins un trimétylpentane et au moins une paraffine en C4-C5. Un exemple d'une composition d'essence selon l'invention de MON 95 comprend 59 % d'isooctane,8 % de toluène, 16 % d'isopentane 24 % en volume d'alkylat et 16 % de fraction alkylat autre que l'isooctane.

DE 197 44 109 décrit une composition d'essence sans plomb pour moteurs 2 et 4 temps comprenant 70-85 % en volume d'isoparaffines en C8, 17-19 % en volume d'isoparaffines en C5, 2-4 % d'isoparaffines en C6 et de préférence pas plus de 0,5 % d'aromatiques et de 0,1 % de benzène. Cette référence ne précise pas si cette essence peut convenir comme essence aviation.

WO 00/77130 divulgue une composition de carburants d'aviation.

### RESUME DE L'INVENTION

Pour répondre à ces besoins d'une essence aviation de type AVGAS sans plomb et sans composé oxygéné, l'invention vise donc une nouvelle composition d'essence aviation sans plomb, destinée aux aéronefs à moteurs à pistons ou alternatifs, réalisée à partir de bases hydrocarbonées généralement disponibles dans une raffinerie de pétrole, présentant un indice d'octane élevé. L'invention vise notamment des essences aviation dont les caractéristiques de PCI (pouvoir calorifique inférieur), de tension de vapeur (TV) et de coupe de distillation, respectent les spécifications retenues pour les grades d'essence aviation décrites dans la norme ASTM D910-07, hormis la teneur en plomb et les performances moteur.

A cet effet, l'invention a pour objet une composition d'essence aviation définie dans la revendication 1.

La composition d'essence aviation selon l'invention peut être obtenue de manière simple et économique à partir de mélange de bases hydrocarbonées usuellement disponibles en raffinerie.

Cette composition présente les caractéristiques suivantes :
un MON supérieur ou égal à 91, de préférence supérieur ou égal à 92, et inférieur ou égal à 95,
un RON (indice d'octane recherche) supérieur ou égal à 95, de préférence supérieur ou égal à 96, avantageusement supérieur ou égal à 98, et inférieur ou égal à 100,
un PCI supérieur ou égal à 43,4, de préférence supérieur ou égal à 43,5, et avantageusement supérieur ou égal à 43,53 MJ/kg,
une tension de vapeur à 37,8°C variant de préférence entre 38 et 49 kPa, de préférence entre 38,6 et 48,4 kPa,

### DESCRIPTION DETAILLEE DE L'INVENTION

L'invention a pour premier objet une composition d'essence aviation définie dans la revendication 1.

Cette composition présente
un MON supérieur ou égal à 91, de préférence supérieur ou égal à 92, et inférieur ou égal à 95,
un RON supérieur ou égal à 95, de préférence supérieur ou égal à 96, avantageusement supérieur ou égal à 98, et inférieur ou égal à 100,
un PCI supérieur ou égal à 43,4, de préférence supérieur ou égal à 43,5, et avantageusement supérieur ou égal à 43,53 MJ/kg,
une tension de vapeur à 37,8°C variant de préférence entre 38 et 49 kPa, de préférence entre 38,6 et 48,4 kPa

Au sens de la présente invention, on entend par essence sans composé oxygéné une essence aviation ne contenant pas de composé oxygéné de type alcool, ester ou éther hormis l'ispopropanol utilisable comme agent anti-glace en quantité inférieure ou égale à 1 % du volume total de l'essence.

La composition d'essence aviation selon l'invention comprend
de 14 à 22 % en volume d'isopentane,
de 30 à 40 % en volume d'isooctane,
de 8 à 20 % en volume d'aromatiques,
dont de 4 à 9 % en volume de toluène.

De manière particulièrement avantageuse, la composition d'essence aviation selon l'invention comprend
de 20 à 22 % en volume d'isopentane,
de 30 à 32 % en volume d'isooctane, de préférence de 31 à 32%,
de 15 à 18 % en volume d'aromatiques, dont de préférence de 7 à 9 % en volume de toluène.

L'invention a également pour objet un procédé de préparation de la composition définie précédemment.

Le procédé selon l'invention consiste à mélanger au moins une coupe isopentane B1, au moins une base de type alkylat aviation B2 et au moins une base de type réformat aviation B3.

Les coupes isopentane et les bases alkylat aviation, réformat aviation sont des bases hydrocarbonées aisément disponibles en raffinerie.

Le procédé selon l'invention consiste à mélanger
▪ 10 à 20 % en volume d'au moins une coupe isopentane B1 qui est une base légère appartenant à la famille des hydrocarbures paraffiniques constituée essentiellement d'isoparaffines en C4 et/ou C5 et comprenant de préférence au moins 80 % en volume, avantageusement au moins 90 % en volume d'isoparaffines en C4 ou C5. Selon un mode de réalisation préférée, la base B1 comprend au moins 90 % en volume d'isopentane, et avantageusement au moins 95 %; les bases isopentane B1 ne contiennent en général pas plus de 1 % en volume d'oléfines ; ces bases légères paraffiniques peuvent par exemple provenir de fractions les plus légères de distillat produit par distillation atmosphérique de pétrole brut et/ou issues d'unités d'isomérisation d'alcanes ;
▪ 62 à 88 % en volume d'au moins une base alkylat aviation B2 constituée essentiellement d'isoparaffines comprenant 6 à 9 atomes de carbone et de préférence au moins 90 % en volume d'isoparaffines comprenant 6 à 9 atomes de carbone; les alkylats aviation comprennent en général au moins 95%, de préférence au moins 98,5% en volume d'isoparaffines, dont au moins 65%, de préférence au moins 70%, et avantageusement au moins 80 % en volume d'isoparaffines en C8 ; selon un mode de réalisation préféré, les bases alkylat B2 comprennent au moins 45 %, de préférence au moins 48 % en volume d'isooctane, et avantageusement au moins 30 %, de préférence au moins 34 % en volume des autres isoparaffines en C8 ; ces bases alkylat aviation peuvent provenir de différents procédés de traitement de pétrole brut, généralement présents dans les raffineries ; les bases B2 sont en général issues du procédé d'alkylation de l'isobutane par des oléfines légères ;
▪ 1 à 22 % en volume d'au moins une base de type réformat aviation B3 constituée essentiellement d'(alkyl)aromatiques (ou simplement aromatiques) ; les bases réformat sont en général issues du réformage des essences de distillation directe et l'isopentane ; les réformats aviation sont généralement constitués d'une coupe hydrocarbonée contenant au moins 70%, de préférence au moins 85%, en volume d'aromatiques comprenant du toluène (en général de 35 à 75%, de préférence 45 à 70% ,en volume), d'alkylaromatiques en C8 (en général de 15 à 50% en poids d'éthylbenzène, et d'ortho, méta, para-xylène) et d'alkylaromatiques en C9 (en général de 5 à 25% en poids de propylbenzène, méthyléthylbenzènes et triméthylbenzènes), les teneurs absolues et proportions relatives des différents composants pouvant varier avec les points de coupe, la nature de la charge envoyée au réformage, le type de catalyseur utilisé et les conditions opératoires du réformage ; de manière préférentielle, les bases alkylats aviation B3 mises en oeuvre dans le cadre de la présente invention contiennent moins de 1 % en volume de benzène ; outre les composés aromatiques, les bases réformats B3 peuvent notamment contenir des paraffines, iso et n-paraffines, en général présentes en quantité inférieure ou égale à 5 % en volume.

Au sens de la présente invention, la base Bi est « constituée essentiellement des composés .... » signifie que lesdits composés ... représentent au moins 70 % du volume de ladite base Bi.

On ne sortirait pas du cadre de l'invention si on ajoutait au mélange de bases B1, B2 et B3 décrites ci-dessus les quantités nécessaires en toluène et/ou en isooctane et/ou isopentane afin d'ajuster les caractéristiques de la composition d'essence, en particulier le MON, le PCI, la tension de vapeur (TV) et la coupe de distillation.

On ne sortirait pas non plus de l'invention en ajoutant d'autres bases issues d'opérations classiques de raffinage (par exemple de la distillation du pétrole brut, du craquage catalytique, de l'hydrocraquage, de procédés de réformage, d'isomérisation, d'alkylation,....) et/ou des hydrocarbures de synthèse tels que notamment ceux obtenus par oligomérisation d'oléfines, par synthèse Fisher-Tropsch, par des procédés de type BTL (biomass to liquid), CTL (gas to liquid) et/ou GTL (gas to liquid) à partir de matériaux d'origine naturelle et/ou synthétique, d'origine animale et/ou végétale et/ou fossile.

Chaque base ou coupe entrant dans la composition de l'essence selon l'invention, i.e. les bases B1 à B3 ainsi que toute base additionnelle éventuelle, peut avoir subi, en tout ou en partie, un traitement de désulfuration et/ou de déazotation et éventuellement de désaromatisation à un stade quelconque de son élaboration. Par exemple, on peut utiliser des bases qui ont été hydrotraitées dans des conditions plus ou moins sévères (comprenant une hydrosésulfuration et/ou une saturation des composés aromatiques et oléfiniques et/ou une hydrodeazotation)

L'essence aviation selon l'invention présente avantageusement une teneur en soufre (mesurée selon la norme ASTM D1266 ou ASTM D2622° inférieure ou égale à 500 ppm, de préférence inférieure ou égale à 100 ppm, voire même inférieure ou égale à 50 ppm, et même encore plus avantageusement inférieure ou égale à 10 ppm.

Afin de satisfaire les caractéristiques fixées par exemple par la norme ASTM D 910-07, l'essence aviation selon l'invention peut contenir un ou plusieurs additifs, que l'homme du métier saura aisément choisir parmi les nombreux additifs classiquement employés pour les essences aviation. Citons notamment, mais de façon non limitative les additifs tels que les antioxydants, les anti-glaces, les additifs antistatiques, les inhibiteurs de corrosion/améliorant de pouvoir lubrifiant, les agents améliorant les propriétés à froid, les additifs traceurs, les colorants, les détergents et leurs mélanges.

Ces additifs sont en général incorporés dans l'essence dans des quantités inférieures à 1000 ppm. Au sens de la présente invention, si l'un ou plusieurs des additifs mis en oeuvre et incorporé dans l'essence contient un ou des atomes d'oxygène, l'essence sera considérée comme « sans composé oxygéné » selon la définition donnée plus haut. A titre d'exemple, on peut citer les anti-oxydants choisis parmi les phénols encombrés (tels que le 2,6-di-t-butyl-4-méthylphénol (BHT), le 2,6-di-t-butyl-phénol et le 2,4-di-méthyl-6-t-butylphénol) usuellement mis en oeuvre dans les essence aviation.

L'invention a également pour objet l'utilisation de la composition définie précédemment comme carburant de moteur à piston d'aéronef.

### EXEMPLES

On met en oeuvre les bases B1 (coupe isopentane), B2 (alkylat aviation) et B3 (réformat aviation) dont les compositions sont données dans le tableau 1 ci-dessous, les quantités indiquées sont exprimées en pourcents en volume.

**Tableau 1**

| | | |
|---|---|---|
| B1 | Isopentane | 95 |
| | Paraffines en C4 et C5 | 99,2 |
| | Oléfines | 0,8 |
| B2 | Isoparaffines en C8 | ≤ 85 |
| | Isooctane | 45-55 |
| | 2,2,3 triméthylpentane | ≤ 5 |
| | Isoparaffines en C4, C5, C6, C7 et C8+ | ≤ 15 |
| | Triptane | 0,1 |
| | N-paraffines en C4 à C7 | 0,8 |
| | Aromatiques | - |
| B3 | Aromatiques | 94,1 |
| | Benzène | 0,06 |
| | Toluène | 49 |
| | Xylènes | 29,2 |
| | Iso- et n-paraffines en C4 à C8+ | 4,6 |
| | Isoparaffines en C8 | 0,6 |

On réalise 5 mélanges des bases B1 à B 3 décrites précédemment et mesure le MON, RON, PCI la TV des 5 mélanges notés A à E.

Les résultats sont réunis dans le tableau 2 ci-dessous.

**Tableau 2**

| | A | B | C | D | E |
|---|---|---|---|---|---|
| B1 (% en volume) | 17 | 10 | 12 | 20 | 18 |
| B2 (% en volume) | 64 | 88 | 70 | 62 | 76 |
| B3 (% en volume) | 19 | 2 | 18 | 18 | 6 |
| Isooctane (% en volume) | 31,5 | 43,4 | 34,5 | 30,6 | 37,4 |
| MON - ASTM D2700 | 92 | 92,9 | 92,6 | 92,1 | 92,4 |
| RON | 98,3 | 95,6 | 98,5 | 97,9 | 96,3 |
| PCI(MJ/Kg)-ASTMD4529 | 43,47 | 44,41 | 43,53 | 43,56 | 44,17 |
| TV (kPa) | 46,3 | 43,8 | 38,9 | 48,1 | 48 |

## Revendications

1. Composition d'essence aviation (AVGAZ) sans plomb et sans composé oxygéné comprenant :
de 14 à 22 % en volume d'isopentane (2-méthyl butane),
de 30 à 40 % en volume d'isooctane (2,2,4-triméthylpentane),
de 8 à 20 % en volume d'aromatiques dont 4 à 9 % en volume de toluène,
et ne contenant pas plus de 1 % de triptane (2,2,3 triméthyl butane) et pas plus de 4 % de 2,2,3-triméthylpentane.

2. Composition d'essence aviation selon la revendication 1 comprenant :
de 20 à 22 % en volume d'isopentane,
de 30 à 32 % en volume d'isooctane,
de 15 à 18 % en volume d'aromatiques, comprenant de préférence de 7 à 9 % en volume de toluène.

3. Composition selon la revendication 1 ou 2 dont la teneur en soufre mesurée selon la norme ASTM D1266 ou ASTM D2622° est inférieure ou égale à 500 ppm, de préférence inférieure ou égale à 100 ppm, voire même inférieure ou égale à 50 ppm, et même encore plus avantageusement inférieure ou égale à 10 ppm.

4. Composition selon l'une des revendications 1 à 3 comprenant en outre un ou plusieurs additifs tels que les antioxydants, les anti-glaces, les additifs antistatiques, les inhibiteurs de corrosion/améliorant de pouvoir lubrifiant, les agents améliorant les propriétés à froid, les additifs traceurs, les colorants, les détergents et/ou leurs mélanges.

5. Procédé de préparation d'une composition selon l'une des revendications 1 à 4 comprenant le mélange de :
▪ 10 à 20 % en volume d'au moins une coupe isopentane B1;
▪ 62 à 88 % en volume d'au moins une base alkylat aviation B2 constituée essentiellement d'isoparaffines comprenant 6 à 9 atomes de carbone, de préférence au moins 90 % en volume d'isoparaffines comprenant 6 à 9 atomes de carbone;
▪ 1 à 22 % en volume d'au moins une base de type réformat aviation B3 constituée essentiellement d'alkylaromatiques ou d'aromatiques.

6. Procédé selon la revendication 5, selon lequel outre les bases B1 à B3 , on ajoute une ou plusieurs autres bases ou coupes issues d'opérations classiques de raffinage et/ou des hydrocarbures de synthèse tels que notamment ceux obtenus par oligomérisation d'oléfines, par synthèse Fisher-Tropsch, par des procédés de type BTL (biomass to liquid), CTL (gas to liquid) et/ou GTL (gas to liquid) à partir de matériaux d'origine naturelle et/ou synthétique, d'origine animale et/ou végétale et/ou fossile.

7. Procédé selon la revendication 5 ou 6, selon lequel on ajoute au mélange de bases B1, B2 et B3 et de la ou des éventuelles autres bases, du toluène et/ou de l'isooctane et/ou de l'isopentane.

8. Utilisation de la composition selon l'une des revendications 1 à 4 comme carburant pour moteur à piston d'aéronef.

## Patentansprüche

1. Luftfahrtkraftstoffzusammensetzung (AVGAZ), welche bleifrei und frei von einer oxygenierten Verbindung ist und Folgendes umfasst:
14 bis 22 Vol.-% Isopentan (2-Methylbutan),
30 bis 40 Vol.-% Isooctan (2,2,4-Trimethylpentan),
8 bis 20 Vol.-% Aromaten, davon 4 bis 9 Vol.-% Toluol, und nicht mehr als 1 % Triptan (2,2,3-Trimethylbutan) und nicht mehr als 4 % 2,2,3-Trimethylpentan enthält.

2. Luftfahrtkraftstoffzusammensetzung nach Anspruch 1, umfassend:
20 bis 22 Vol.-% Isopentan,
30 bis 32 Vol.-% Isooctan,
15 bis 18 Vol.-% Aromaten, welche vorzugsweise 7 bis 9 Vol.-% Toluol umfasst.

3. Zusammensetzung nach Anspruch 1 oder 2, deren Schwefelgehalt, gemessen nach der Norm ASTM D1266 oder ASTM D2622° ist, kleiner oder gleich 500 ppm, vorzugsweise kleiner oder gleich 100 ppm, sogar noch kleiner oder gleich 50 ppm, und, noch vorteilhafter, kleiner oder gleich 10 ppm.

4. Zusammensetzung nach einem der Ansprüche 1 bis 3, ferner umfassend ein oder mehrere Additive, wie Antioxidantien, Frostschutzmittel, antistatische Additive, Korrosionsinhibitoren/Schmierverbesserer, Mittel zur Verbesserung der Kälteeigenschaften, Tracer-Additive, Farbstoffe, Detergentien und/oder deren Gemische.

5. Verfahren zur Herstellung einer Zusammensetzung nach einem der Ansprüche 1 bis 4, umfassend das Mischen von:
- 10 bis 20 Vol.-% mindestens einer Isopentan-Fraktion B1;
- 62 bis 88 Vol.-% mindestens einer Luftfahrtalkylatbasis B2, die im Wesentlichen aus Isoparaffinen mit 6 bis 9 Kohlenstoffatomen, vorzugsweise mindestens 90 Vol.-% Isoparaffinen mit 6 bis 9 Kohlenstoffatomen besteht;
- 1 bis 22 Vol.-% mindestens einer Basis vom Luftfahrtreformat-Typ B3, die im Wesentlichen aus Alkylaromaten oder Aromaten besteht.

6. Verfahren nach Anspruch 5, gemäß welchem, neben den Basen B1 bis B3, eine oder mehrere andere Basen oder Fraktionen zugesetzt werden, die aus herkömmlichen Raffinierungsvorgängen stammen, und/oder Synthesekohlenwasserstoffe, wie insbesondere jene, die durch Oligomerisierung von Olefinen, durch Fischer-Tropsch-Synthese, durch Verfahren vom Typ BTL (Biomasseverflüssigung), CTL (Kohleverflüssigung) und/oder GTL (Gasverflüssigung) aus Materialien natürlichen und/oder synthetischen Ursprungs, tierischen und/oder pflanzlichen und/oder fossilen Ursprungs erhalten werden.

7. Verfahren nach Anspruch 5 oder 6, gemäß welchem dem Gemisch der Basen B1, B2 und B3 und der einen oder der anderen eventuellen Base, Toluol und/oder Isooctan und/oder Isopentan zugesetzt werden.

8. Verwendung der Zusammensetzung nach einem der Ansprüche 1 bis 4 als Kraftstoff für einen Kolbenmotor eines Flugzeugs.

## Claims

1. A lead-free aviation gasoline (AVGAZ) composition without any oxygenated compound comprising:
from 14 to 22% by volume of isopentane (2-methyl-butane),
from 30 to 40% by volume of isooctane (2,2,4-trimethyl-pentane),
from 8 to 20% by volume of aromatics including 4 to 9% by volume of toluene,
and containing not more than 1% of triptane (2,2,3-trimethyl-butane) and not more than 4% of 2,2,3-trimethyl-pentane.

2. The aviation gasoline composition according to claim 1, comprising from 20 to 22% by volume of isopentane,
from 30 to 32% by volume of isooctane,
from 15 to 18% by volume of aromatics, preferably comprising from 7 to 9% by volume of toluene.

3. The composition according to claim 1 or 2, the sulphur content of which measured according to the ASTM D1266 or ASTMD2622° standard is less than or equal to 500 ppm, preferably less than or equal to 100 ppm, or even less than or equal to 50 ppm, and still more advantageously less than or equal to 10 ppm.

4. The composition according to one of claims 1 to 3, further comprising one or more additives such as antioxidants, anti-icing agents, antistatic additives, corrosion inhibitors/lubricating power enhancer, agents enhancing cold properties, tracer additives, coloring agents, detergents and mixtures thereof.

5. A method for preparing a composition according to one of claims 1 to 45 comprising the mixing of
• 10 to 20% by volume of at least one isopentane cut B1;
• 62 to 88% by volume of at least one aviation alkylate base B2 essentially consisting of isoparaffins comprising 6 to 9 carbon atoms, preferably at least 90% by volume of isoparaffins comprising 6 to 9 carbon atoms;
• 1 to 22% by volume of at least one base of the aviation reformate type B3 essentially consisting of alkylaromatics or aromatic.

6. The method according to claim 5, according to which in addition to bases B1 to B3, one or more other bases or cuts are added stemming from standard refining operations and/or synthetic hydrocarbons such as notably those obtained by oligomerization of olefins, by Fisher-Tropsch synthesis, by methods of the BTL (biomass to liquid), CTL (gas to liquid) and/or GTL (gas to liquid) type from materials of natural and/or synthetic origin, of animal and/or plant and/or fossil origin.

7. The method according to claim 5 or 6, according to which toluene and/or isooctane and/or isopentane are added to the mixture of bases B1, B2 and B3, and to the optional other bases.

8. Use of the composition according to one of claims 1 to 4 as a fuel for an aircraft piston engine.
